# FASCICULE DE BREVET EUROPEEN

(11) **EP 2 773 787 B1**
(45) Date de publication et mention de la délivrance du brevet: **04.07.2018**
(21) Numéro de dépôt: 12769125.1
(22) Date de dépôt: 08.10.2012
(51) Int. Cl.: C21D 1/18, C22C 38/00, C23C 8/02, C23C 8/32, C23C 8/34, C23C 8/80

(54) **PROCEDE DE CARBONITRURATION BASSE PRESSION, A GRADIENT REDUIT DE TEMPERATURE DANS UNE PHASE DE NITRURATION INITIALE**
VERFAHREN FÜR NIEDERDRUCK-CARBONITRIERUNG MIT REDUZIERTEM TEMPERATURGRADIENTEN IN DER ERSTEN NITRIERUNGSPHASE
METHOD FOR LOW-PRESSURE CARBONITRIDING USING A REDUCED TEMPERATURE GRADIENT IN AN INITIAL NITRIDATION PHASE

(30) Priorité: 31.10.2011 FR 1159877
(43) Date de publication de la demande: 10.09.2014
(73) Titulaire: PSA Automobiles SA, 78300 Poissy (FR); ECM TECHNOLOGIES, 38029 Grenoble (FR)
(72) Inventeur: LAPIERRE, Philippe, F-25700 Valentigney (FR); LARDINOIS, Jérôme, F-90400 Trevenans (FR); GIRAUD, Yves, F-38560 Jarrie (FR); RALLO, Alfred, F-39920 Crolles (FR)
(74) Mandataire: Rosenberg, Muriel Sylvie
(86) Numéro de dépôt international: PCT/EP2012/069889
(87) Numéro de publication internationale: WO 2013/064336

(56) Documents cités:
- EP-B1- 1 885 904
- DE-A1-102010 028 165
- FR-A1- 2 777 911

## Description

La présente invention concerne un procédé de carbonitruration basse pression de pièces en acier, notamment bien que non exclusivement, des pièces entrant dans la fabrication de véhicules automobiles. En particulier l'invention s'applique également à des pièces entrant dans la fabrication de machines agricoles, de machine-outil, ou à des pièces dans le domaine aéronautique.

### ARRIÈRE-PLAN DE L'INVENTION

On connaît du document EP 1885904, un procédé de carbonitruration basse pression de pièces en acier comportant des étapes alternées de cémentation et de nitruration à température constante, précédées d'une étape de montée en température et d'une étape d'égalisation en température, et suivies d'une étape de trempe. En variante il est proposé d'injecter un gaz de nitruration pendant l'étape de montée en température et/ou pendant l'étape d'égalisation en température, à partir d'une température de 800°C.

Le document DE 10 2010 028 165 A1 divulgue un procédé de carbonitruration où une phase de nitruration initiale s'effectue après la montée et la stabilisation de la température du procédé.

### OBJET DE L'INVENTION

Le but de l'invention est d'améliorer le procédé du document précité, c'est-à-dire d'améliorer la qualité des pièces obtenues, de préférence avec une réduction du temps de traitement.

### BRÈVE DESCRIPTION DE L'INVENTION

En vue de la réalisation de ce but, on propose selon l'invention un procédé de carbonitruration basse pression de pièces en acier conforme à la revendication 1.

Ainsi, les pièces sont maintenues plus longtemps dans une plage de températures favorables à une bonne nitruration.

Selon une version avantageuse de l'invention, la phase de nitruration initiale comporte un palier de température.

Ainsi, la phase de nitruration initiale est effectuée dans des conditions optimales de température, de sorte qu'il est possible de raccourcir ou de supprimer l'une des étapes de nitruration ultérieure à la température de cémentation, et de réduire ainsi le temps total de traitement.

Selon un autre aspect avantageux de l'invention, la phase de nitruration initiale est immédiatement suivie d'une première étape de cémentation. Ainsi, la suppression totale de la phase d'égalisation en température permet d'allonger la phase de nitruration initiale dans une plage de température optimale pour la nitruration.

Selon l'invention, le procédé comporte une étape de nitruration finale accompagnée d'une descente de température immédiatement avant la trempe. De préférence l'étape de nitruration finale comporte un palier de température. Ainsi l'étape de nitruration finale est également effectuée dans une plage de température optimale, de sorte que la qualité du traitement est améliorée.

### BRÈVE DESCRIPTION DES DESSINS

D'autres caractéristiques et avantages de l'invention apparaîtront à la lecture de la description qui suit de différents modes de mise en oeuvre particuliers non limitatifs du procédé de carbonitruration basse pression selon l'invention, en référence aux 3 figures annexées qui sont des diagrammes schématiques illustrant les différentes étapes du procédé selon l'invention selon différents modes de réalisation.

### DESCRIPTION DETAILLÉE DE L'INVENTION

En référence à la figure 1, le procédé selon l'invention comporte une première étape de montée en température comprenant une première phase M de montée en température simple, illustrée par une droite en trait continu, depuis la température ambiante jusqu'à un point à une température de 700°C, noté Ni1 sur la figure. En fonction de la composition de l'acier à traiter, la phase de montée en température simple est effectuée jusqu'à une température comprise entre 700°C et 750°C, et a une durée comprise entre 10 mn et 90 mn c'est-à-dire que la montée en température simple est effectuée avec un gradient de température compris entre 8°C/mn et 75°C/mn.

Le procédé comporte ensuite une phase de nitruration initiale Ni avec poursuite de l'étape de montée en température jusqu'à une température de 940°C dans l'exemple illustré. En pratique la température de 940°C correspond à un compromis entre une température de 860°C qui permet de réaliser un traitement de meilleure qualité et une température de 1000°C qui permet de réaliser un traitement plus rapide.

Dans l'exemple de réalisation de la figure 1, correspondant à un premier mode de réalisation de la phase de nitruration initiale, la montée en température se poursuit de façon régulière mais avec un gradient de température compris entre 3,5°C/mn et 16°C/mn inférieur au gradient de température pendant la montée en température simple. La durée de la phase de nitruration initiale est comprise entre 15 mn et 45 mn, en fonction de la quantité d'azote que l'on souhaite fixer dans cette étape initiale et de la composition de l'acier à traiter.

De façon connue en soi la phase de nitruration initiale comporte des phases d'injection d'un gaz nitrurant tel que de l'ammoniac alternées avec des phases de diffusion.

Selon un deuxième mode de réalisation de la phase de nitruration initiale, illustré par la figure 2, la montée en température se poursuit avec le même gradient de température que pendant la montée en température simple jusqu'à un point à une température comprise entre 750°C et 850°C, ici 800°C, noté Ni2 sur la figure 2. La température est alors maintenue selon un palier jusqu'à un instant noté Ni3 sur la figure 2 à partir duquel une montée en température forte est réalisée pour atteindre la température de cémentation. La température du palier est choisie de façon connue en soi pour réaliser la phase de nitruration initiale dans des conditions optimales compte tenu de la composition des pièces à traiter. On notera à ce propos qu'en raison du palier, la montée en température finale peut s'effectuer de façon très rapide, par exemple 80°C/mn à 100°C/mn sans soumettre les pièces à des contraintes inacceptables.

Selon un troisième mode de réalisation de la phase de nitruration initiale, illustré à l'aide de la figure 3, la montée en température se poursuit à partir du point Ni1 avec un gradient de température plus faible que dans le premier mode de réalisation, de préférence compris dans une plage de 2°C/mn à 8°C/mn, jusqu'à un instant noté Ni4, correspondant ici à une température de 850°C, à partir duquel une montée en température forte est réalisée pour atteindre la température de cémentation, selon un gradient analogue à celui du deuxième mode de réalisation.

Quel que soit le mode de réalisation utilisé pour la phase de nitruration initiale, le procédé comporte ensuite n phases de cémentation alternées avec des phases de nitruration. De façon connue en soi les étapes de cémentation et de nitruration comprennent des phases d'injection d'un gaz de traitement alternées avec des phases de diffusion non représentées sur les figures. Sur la figure, le diagramme a été interrompu entre l'étape de nitruration N1 et la dernière étape de cémentation Cn. À l'issue de cette dernière étape de cémentation Cn, le procédé comporte une étape de nitruration finale Nn accompagnée d'une descente de température immédiatement avant la trempe T.

Selon un premier mode de réalisation de la dernière étape de nitruration Nn, illustré par un trait en tirets courts sur la figure, la descente de température est effectuée de façon continue jusqu'à une température comprise dans la plage de température optimale pour la nitruration tout en restant suffisamment élevée pour permettre une trempe efficace. Dans l'exemple illustré la température finale avant la trempe est de 840°C. En pratique des résultats satisfaisants sont obtenus pour une température finale avant la trempe comprise entre 900°C et 800°C. Il a été constaté que cette descente limitée de température diminue la contrainte sur les pièces lors de la trempe.

L'étape de nitruration finale à une durée de préférence comprise entre 15 mn et 60 mn, ce qui correspond à un gradient de température compris entre 10°C/mn et 1°C/mn. Comme pour la phase de nitruration initiale, l'étape de nitruration finale comporte de préférence des phases d'injection d'un gaz nitrurant alternées avec des phases de diffusion.

Selon un second mode de réalisation de la dernière étape de nitruration Nn, illustré à la figure 2, la descente de température est tout d'abord effectuée de façon forte, avec un gradient aussi fort que possible sans engendrer des contraintes indues dans l'acier, jusqu'à la température de nitruration optimale pour l'acier en cours de traitement, notée Nn1 sur la figure, ici 840°C, puis la température est maintenue à un palier jusqu'au début de la trempe.

En pratique le procédé selon l'invention peut être mis en oeuvre en combinant l'un quelconque des modes de réalisation de la phase de nitruration initiale avec l'un quelconque des modes de réalisation de la phase de nitruration finale, voire même terminer le cycle de traitement de façon conventionnelle, c'est-à-dire avec une trempe effectuée directement à partir de la température de cémentation.

On remarquera qu'en raison de l'efficacité accrue des phases de nitruration selon l'invention il est possible de remplacer au moins une étape de nitruration comprise entre deux étapes de cémentation par une étape de diffusion simple. Une telle étape est plus courte qu'une étape de nitruration de sorte que la durée totale du traitement est raccourcie.

Bien entendu l'invention n'est pas limitée au mode de mise en oeuvre décrit et on peut y apporter des variantes de réalisation sans sortir du cadre de l'invention telle que définie par les revendications. En particulier, bien que l'invention ait été décrite en relation avec une phase de nitruration initiale commençant dans une plage de températures de 700°C à 750°C, on peut prévoir de commencer celle-ci seulement lorsque les pièces ont atteint une température optimale de nitruration.

En raison du gradient de température réduit pendant la phase de nitruration initiale, il a été expérimenté que la température des pièces à traiter a le temps de s'égaliser de sorte qu'il est possible de supprimer l'étape d'égalisation prévue dans le document précité. Si cela est nécessaire, par exemple en raison d'une configuration particulière des pièces à traiter, on peut toutefois prévoir une étape d'égalisation de température de durée réduite entre la phase de nitruration initiale et la première étape de cémentation.

## Revendications

1. Procédé de carbonitruration basse pression de pièces en acier, notamment des pièces entrant dans la fabrication de véhicules automobiles, comportant des étapes alternées de cémentation (C1-Cn) et de nitruration (N1-Nn) à température constante, précédées d'une étape de montée en température comprenant une phase de montée en température simple (M) suivie d'une phase de nitruration initiale (N1) avec poursuite de la montée en température, et suivies d'une étape de trempe (T), **caractérisé en ce que** pendant la phase de nitruration initiale (N1) la montée en température est effectuée avec un gradient de température compris entre 3,5°C/mn et 16°C/mn, réduit par rapport à la phase de montée en température simple (M) qui est effectuée avec un gradient de température compris entre 8°C/mn et 70°C/mn, **en ce que** la phase de nitruration initiale (N1) est réalisée à partir d'une température comprise entre 700°C et 750°C, et jusqu'à une température comprise entre 860°C et 1000°C et **en ce qu'**il comporte une étape de nitruration finale (Nn) accompagnée d'une descente de température immédiatement avant la trempe (T), la descente de température étant effectuée jusqu'à une température comprise entre 900°C et 800°C et avec un gradient de température compris entre 10°C/mn et 1°C/mn.

2. Procédé de carbonitruration basse pression selon la revendication 1, **caractérisé en ce que** la phase de nitruration initiale (Ni) comporte un palier de température (Ni2-Ni3).

3. Procédé de carbonitruration basse pression selon la revendication 1, **caractérisé en ce que** la phase de nitruration initiale (N1) est immédiatement suivie d'une première étape de cémentation (C1).

4. Procédé de carbonitruration basse pression selon la revendication 1, **caractérisé en ce que** l'étape de nitruration finale comporte un palier de température (Nn1).

## Patentansprüche

1. Verfahren für Niederdruck-Carbonitrierung von Teilen aus Stahl, insbesondere Teilen, die in die Herstellung von Kraftfahrzeugen einfließen, das abwechselnde Schritte des Zementierens (C1 bis Cn) und Nitrierens (N1 bis Nn) bei konstanter Temperatur umfasst, welchen ein Temperaturanstiegsschritt vorangeht, der eine Phase einfachen Temperaturanstiegs (M) gefolgt von einer ersten Nitrierungsphase (N1) mit Fortsetzen des Temperaturanstiegs und gefolgt von einem Härtschritt (T) umfasst, **dadurch gekennzeichnet, dass** während der ersten Nitrierungsphase (N1) der Temperaturanstieg mit einem Temperaturgradienten ausgeführt wird, der zwischen 3,5 °C/Min. und 16 °C/Min. liegt, der in Bezug auf die einfache Temperaturanstiegsphase (M), die mit einem Temperaturgradienten zwischen 8 °C/Min. und 70 °C/Min. ausgeführt wird, verringert ist, dass die erste Nitrierungsphase (N1) ausgehend von einer Temperatur ausgeführt wird, die zwischen 700 °C und 750 °C liegt, und bis zu einer Temperatur, die zwischen 860 °C und 1000 °C liegt, und dass es einen abschließenden Nitrierungsschritt (Nn) umfasst, der von einem Temperatursenken unmittelbar vor dem Härten (T) begleitet ist, wobei das Temperatursenken bis zu einer Temperatur, die zwischen 900 °C und 800 °C liegt, und mit einem Temperaturgradienten zwischen 10 °C/Min. und 1 °C/Min. ausgeführt wird.

2. Verfahren für Niederdruck-Carbonitrierung nach Anspruch 1, **dadurch gekennzeichnet, dass** die erste Nitrierungsphase (Ni) eine Temperaturstufe (Ni2-Ni3) umfasst.

3. Verfahren für Niederdruck-Carbonitrierung nach Anspruch 1, **dadurch gekennzeichnet, dass** auf die erste Nitrierungsphase (N1) unmittelbar ein erster Zementierungsschritt (C1) folgt.

4. Verfahren für Niederdruck-Carbonitrierung nach Anspruch 1, **dadurch gekennzeichnet, dass** der abschließende Nitrierungsschritt eine Temperaturstufe (Nn1) umfasst.

## Claims

1. A method for low-pressure carbonitriding of steel parts, in particular parts used in the manufacture of motor vehicles, comprising alternate steps of cementation (Cl-Cn) and of nitriding (Nl-Nn) at constant temperature, preceded by a heating step including a simple heating phase (M) followed by an initial nitriding phase (N1) with continuation of the heating, and followed by a quenching step (T), **characterized in that** during the initial nitriding phase (N1) the heating is carried out with a reduced temperature gradient comprised between 3.5°C/mn and 16°C/mn relative to the simple heating phase (M) which is carried out with a temperature gradient comprised between 8°C/mn and 70°C/mn, **in that** the initial nitriding phase (N1) is realized from a temperature comprised between 700°C and 750°C, and up to a temperature comprised between 860°C and 1000°C and **in that** it comprises a final nitriding step (Nn) accompanied by a decrease in temperature immediately before the quenching (T), the drop in temperature being carried out down to a temperature comprised between 900°C and 800°C and with a temperature gradient comprised between 10°C/mn and 1°C/mn.

2. The low-pressure carbonitriding method according to Claim 1, **characterized in that** the initial nitriding phase (Ni) comprises a temperature stage (Ni2-Ni3).

3. The low-pressure carbonitriding method according to Claim 1, **characterized in that** the initial nitriding phase (N1) is immediately followed by a first cementation step (C1).

4. The low-pressure carbonitriding method according to Claim 1, **characterized in that** the final nitriding step comprises a temperature stage (Nn1).
